# EUROPÄISCHE PATENTSCHRIFT

(11) **EP 0 395 861 B1**
(45) Veröffentlichungstag und Bekanntmachung des Hinweises auf die Patenterteilung: **16.06.1993**
(21) Anmeldenummer: 90104971.8
(22) Anmeldetag: 16.03.1990
(51) Int. Cl.: D06C 7/00

(54) **Verfahren zum kontinuierlichen permanenten Dekatieren und Fixieren von bahnförmigem Textilgut, wie Gewebe, Gewirke oder dergleichen**
Method for permanently decatizing and fixing sheet-like textile materials
Procédé de décatissage permanent et de fixage de matières textiles en bande

(30) Priorität: 29.04.1989 DE 3914358
(43) Veröffentlichungstag der Anmeldung: 07.11.1990
(73) Patentinhaber: Johannes Menschner Maschinenfabrik GmbH & Co KG, D-41751 Viersen (DE)
(72) Erfinder: Riedel, Dieter, D-4952 Porta Westfalica (DE)
(74) Vertreter: Brümmerstedt, Hans Dietrich, Dipl.-Ing.

(56) Entgegenhaltungen:
- FR-A- 2 486 551
- GB-A- 2 194 804
- US-A- 3 885 262

## Beschreibung

Die Erfindung bezieht sich auf ein Verfahren nach dem Oberbegriff des Anspruches 1. Ein derartiges Verfahren gehört zum Stand der Technik gemäß Artikel 54 (2) EPÜ.

Mit permanenten Dekatiereffekten sind hier speziell diejenigen Effekte angesprochen, die auch durch Einsatz von Dampfbügelpressen beim Konfektionär nicht beeinträchtigt werden. Bekanntlich verlieren nicht permanente Dekatiereffekte beim Dämpfen und Bügeln ihren Charakter hinsichtlich Glanz, Griff und Optik.

Permanente Dekatiereffekte können in der Regel nur unter diskontinuierlichen Arbeitsbedingungen erzielt werden, z. B. mit Hilfe einer Kesseldekatiermaschine. Hierbei werden Ware und Mitläufergewebe gemeinsam auf einen Dekatier- und Behandlungszylinder aufgewickelt und anschließend daran in einem Autoclav unter Hochtemperatur-Bedingungen behandelt.

Der Nachteil dieser diskontinuierlichen Arbeitsmethode wird noch durch einen weiteren Nachteil überboten, weil die erzielbaren Effekte innerhalb eines jeden Winkels - also zwischen dessen Anfang und Ende - beachtlich unterschiedlich ausfallen.

Die GB-A-2 194 804 offenbart ein Verfahren zum kontinuierlichen permanenten Dekatieren und Fixieren von bahnförmigem Textilgut, wie Gewebe, Gewirke o. dgl., bei dem das befeuchtete Textilgut über einen drehbar gelagerten, beheizbaren Zylinder mit geschlossener Oberfläche geführt und von einem über Umlenkwalzen geschlungenen, undurchlässigen Druckband gegen einen Teil der Zylinderoberfläche angedrückt wird und bei dem die Oberflächentemperatur des beiheizbaren Zylinders größer als 140° C ist.

Die DE-PS 35 39 792 zeigt ein Verfahren, wie man auch auf kontinuierliche Art und Weise zu permanenten Dekatiereffekten gelangen kann. Im wesentlichen geht es hierbei darum, daß chemische Fixiermittel parallel zum physikalischen Effekt der Dekatur eingeschaltet werden müssen, damit ein permanenter Fixiergrad sichergestellt wird. Nach diesem bekannten Verfahren werden die chemischen Fixiermittel unter Zusatz von hygroskopischen Substanzen im Bereich eines Foulards - also noch vor dem Spann- und Trockenprozeß - appliziert.

Unmittelbar vor dem eigentlichen Dekatier- und Fixierprozeß wird dann durch kontrollierte Wiederbefeuchtung eine Aktivierung des Fixiermittels erreicht. Das durch die Befeuchtung aktivierte Fixiermittel wird im Faserverband der Ware im Bereich der Dekatier- und Fixiereinrichtung unter Temperatur und mechanischem Druck zur Reaktion gebracht.

Obwohl mit Hilfe dieses bekannten Verfahrens permanente Dekatiereffekte auch in kontinuierlicher Arbeitsweise erreicht werden, hat sich diese Methode in der Praxis bis heute noch nicht so richtig behaupten können, weil viele Anwender, z. B. Tuchmacher o. dgl., ungern mit Chemikalien arbeiten und diese besonders im Bereich der Trockenausrüstung am liebsten meiden möchten. Ein weiterer Nachteil sind die Kosten zur laufenden Beschaffung dieser chemischen Fixiermittel. In devisenschwachen Ländern kommt noch das Problem der Chemikalienbeschaffung hinzu.

Aufgabe der Erfindung ist es, unter Verzicht auf Chemikalien jedweder Art in kontinuierlicher Weise einen permanenten Dekatier- und Fixiereffekt zu erreichen, wobei der Warenausfall auf beiden Seiten, also auf der linken und rechten Warenseite unterschiedslos ist.

Diese Aufgabe wird bei dem gattungsmäßigen Verfahren dadurch gelöst, daß das Textilgut in einem Feuchtigkeitsbereich von 20 - 100 % befeuchtet wird, daß die Oberflächentemperatur des beheizbaren Zylinders einer jeden Behandlungsstufe größer als 140° ist und daß das Textilgut in der Behandlungsstufe I auf dem beheizbaren Zylinder mit seiner rechten Seite und in der Behandlungsstufe II auf dem beheizbaren Zylinder mit seiner linken Seite aufliegt.

In weiterer Ausgestaltung der erfindungsgemäßen Methode, bei welcher das Textilgut in einem Feuchtigkeitsbereich zwischen 20 und 35 % befeuchtet wird, wird das Textilgut auch in der II. Behandlungsstufe befeuchtet.

Zweckmäßig sind die Feuchtigkeit des Textilgutes sowie die Oberflächentemperatur des beheizbaren Zylinders in den beiden Behandlungsstufen voneinander unabhängig veränderbar.

Für die Praxis bedeutet dies, daß beispielsweise zur Behandlung der linken Seite des Textilgutes in der Behandlungsstufe I mit einer höheren Oberflächentemperatur des beheizbaren Zylinders gearbeitet werden kann gegenüber der Oberflächentemperatur des beheizbaren Zylinders der Behandlungsstufe II.

Ebenso unabhängig kann man mit voneinander abweichenden Feuchtigkeitswerten in den beiden Behandlungsstufen I und II arbeiten, wobei jedoch entsprechend mit der Anwendung höherer Fixiertemperaturen ebenso eine erhöhte Feuchtigkeitsmenge zur Vermeidung einer Faserschädigung oder Vergilbung zum Einsatz kommen sollte.

Die Behandlung in einer dritten Bearbeitungsstufe ist je nach Bedarf als Finish-Dekatur anzusehen, wobei lediglich noch Glanz, Volumen und Griff verbessert bzw. korrigiert werden können. eine solche Finish-Behandlung wird auf der gleichen Dekatiermaschine durchgeführt; jedoch läßt man hierbei das Textilgut nur unmittelbar mit der Oberfläche des beheizbaren Zylinders in Berührung gelangen.

Für bestimmte Textilgut-Qualitäten ist eine Behandlung mit den beiden Behandlungsstufen I und II ausreichend. In diesem Falle ist es aber zweckmäßig, das die Behandlungsstufe II verlassende Textilgut in eine Absaugstation einzuführen.

Das auf das Textilgut einwirkende Druckband ist medienundurchlässig, wodurch die über das Textilgut eingebrachte Feuchtigkeitsmenge mit Hilfe der Beheizung des Zylinders und des Druckbandes in Dampf umgewandelt wird. Durch entsprechende Wahl der Oberflächentemperatur des beheizbaren Zylinders und des Druckbandes kann auch die Temperatur des Textilgutes so hoch gewählt werden, daß permanente Fixiereffekte unter Hochtemperaturbedingungen entstehen können. Diese Wirkung beruht auf der Erkenntnis, daß selbst bei Anwendung hoher Kontakttemperaturen, z. B. bis zu 160 - 180°C, keine Schädigungen oder auch Vergilbungen in dem Textilgut eintreten, vorausgesetzt, daß eine ausreichende Feuchtigkeit des Textilgutes sichergestellt ist.

Hingegen tritt eine Schädigung erst dann ein, wenn zu trockene Wollwaren einer zu hohen Temperatur ausgesetzt werden. Das heißt mit anderen Worten, daß Wollwaren nie unter 10 - 12 % Feuchtigkeit einer Temperatur von über 120° ausgesetzt werden sollten.

Nach dem erfindungsgemäßen Verfahren wird gegenüber dem Stand der Technik mit kontrollierbaren Feuchtigkeitswerten des Textilgutes gearbeitet. Dieser wichtige Faktor kam bisher bei allen bekannten Dekatiermethoden zu kurz. Man glaubte allgemein stets, daß die Feuchtigkeit über den Dampf in die Ware gelangt. Genau das Gegenteil ist aber der Fall. Vielmehr trocknet der Dampf die Ware aus. Messungen ergeben einen Feuchtigkeitsverlust in der Ware von ca. 2 - 3 % bei einem normalen Dekatiervorgang.

Das erfindungsgemäße Dekatier- und Fixierverfahren geht davon aus, daß der feuchte Zustand des zu behandelnden Textilgutes vor jeder Behandlungsstufe durch eine wirkungsvolle Befeuchtungsvorrichtung individuell korrigiert und beeinflußt werden kann. Dabei hat sich als besonders wirkungsvoll erwiesen, wenn die Befeuchtungsvorrichtung aus einer Kombination von offener Dämpfung (Dampfschleuse) und direkt anschließendem Kontakt mit feinstem Wassernebel gebildet ist.

Durch den Vorgang des offenen Dämpfens werden zunächst das Textilgut und die eingeschlossene Luft (Porenvolumen) in demselben erwärmt, so daß beim nachfolgenden Besprühen wesentlich mehr Wassermenge angeboten werden kann, bevor die Taupunktgrenze erreicht wird.

Das so aufgeheizte Textilgut bzw. Luftvolumen in demselben nimmt die Feuchtigkeit schneller und leichter auf als beim Besprühen einer kalten Warenoberfläche. Die Bedeutung des Feuchtegehaltes der Ware beim Dekatieren beschränkt sich aber nicht nur auf den Fixiergrad; vielmehr können mit mehr oder minder starkem Befeuchtungsgrad noch andere, für den Dekatiereffekt wesentliche Parameter positiv beeinflußt werden. Diese sind:
1.) Beeinflussung der Dicke des Textilgutes bzw. des Volumens mit Veränderungen im Feuchtegehalt.
   (Mehr Warenfeuchtigkeit führt zu einer voluminöseren Ware und damit zu einem weicheren Griff).
2.) Beeinflussung des Glanzes des Textilgutes mit Veränderungen im Feuchtegehalt.
   (Mehr Warenfeuchtigkeit führt zu einer matteren Ware, weniger Glanzentwicklung und letztlich zu einem edleren Glanz).

In der Praxis haben sich zum Aufsprühen von feinstem Wassernebel Rotoren-Befeuchtungseinrichtungen besonders gut bewährt.

Man kann auch die Warenbefeuchtung durch Sprühen o. dgl. ersetzen durch ein direktes Eintauchen der Ware in ein vorgeheiztes Wasserbad. Die Ware wird dann völlig durchnäßt und anschließend daran über ein Quetschwerk auf ca. 80 - 85 % Feuchtigkeit abgequetscht. In diesem Zustand erfolgt nun bereits die Behandlungsstufe I auf der linken Seite des Textilgutes. Bei dieser Naßfixierung wird durch die Dampfumwandlung im Bereich zwischen der beheizbaren Walze und dem Druckband der Behandlungsstufe I eine Reduzierung der Warenfeuchte von 85 auf ca. 40 - 48 % erreicht. Beim nachfolgenden Behandeln der rechten Warenseite in der Behandlungsstufe II entsteht bereits eine Reduzierung der Feuchtigkeit auf ca. 17 - 20 %, so daß im Prinzip die gewünschte Restfeuchte bereits nach der Behandlungsstufe II erzielt wird.

Eine darüber hinausgehende letzte Finish-Dekatierbehandlung kann den erzielten Fixiereffekt hinsichtlich Glanz, Volumen, Griff und Gestaltung nur noch verbessern.

Zweckmäßig ist bei dem erfindungsgemäßen Verfahren die Beheizung der Walze und des Druckbandes über eine Ölumlaufheizung, weil mit den in der Praxis üblichen Dampfdruckwerten die beim erfindungsgemäßen Verfahren geforderten, höheren Temperaturen in der Regel nicht erzielt werden können.

Der über den Ölumlauf erreichte Wärmefluß garantiert eine weitaus höhere Genauigkeit in den geforderten Temperaturwerten.

Das erfindungsgemäße Verfahren ist nachstehend anhand der Zeichnung noch etwas näher erläutert. In dieser zeigen in rein schematischer Weise:
Figur 1 eine Ansicht der Behandlungszone I und II mit den dazu erforderlichen Einrichtungen,
Figur 2 einen Schnitt in vergrößertem Maßstab der Befeuchtungsvorrichtung des erfindungsgemäßen Verfahrens,
Figur 3 die Darstellung des Wirkungsprinzipes der Befeuchtungsvorrichtung nach Figur 2 im Mollier-i-x-Diagramm,
Figur 4 eine Ansicht der Behandlungszonen I und II mit den dazu erforderlichen Einrichtungen, wobei die Befeuchtungsvorrichtung für eine 100%ige Befeuchtung des Textilgutes vor dem Eintritt in die Dekatiervorrichtung bestimmt ist.

Mit I und II (Figuren 1 und 4) sind die beiden Behandlungsstufen bezeichnet. Mit 1, 2 sind beheizbare Zylinder mit geschlossener, glatter Oberfläche angedeutet, welche in geeigneter Weise so beheizt werden, daß deren Oberflächentemperatur größer als 140°C ist. Hingegen ist mit 3 ein medianundurchlässiges Druckband bezeichnet, welches um einen Teil des zugeordneten beheizbaren Zylinders 1, 2 herum sowie über Umlenkwalzen geführt ist. Von den Umlenkwalzen ist mit 4 eine Spannrolle bezeichnet, während die Umlenkwalze 5 unabhängig von dem Zylinder 1 bzw. 2 beheizbar ist. Die beheizte Umlenkwalze 5 hat die Aufgabe, das Druckband 3 zu erwärmen.

Das Textilgut 6 wird über den von dem Druckband 3 umschlungenen Teil des Zylinders 1 bzw. 2 so geführt, daß es zwischen diesem und dem Druckband 3 zu liegen kommt. Vor dem Einführen des Textilgutes 6 in den Spalt zwischen dem Druckband 3 einerseits und dem beheizbaren Zylinder 1 bzw. 2 andererseits wird das Textilgut 6 durch eine Befeuchtungseinrichtung 7 bzw. 8 hindurchgeführt.

Bei der Darstellung nach Fig. 1 wird in einer jeden Behandlungsstufe I und II eine Befeuchtungsvorrichtung 7 vorgesehen. Einzelheiten einer zweckmäßigen Ausführungsform der Befeuchtungsvorrichtung 7 zeigt die Figur 2 der Zeichnung. Dort besteht diese Einrichtung aus einer Dampfschleuse 7a mit einer direkt nachgeschalteten Rotoren-Sprüheinrichtung 7b, wobei die Intensität der Befeuchtung durch Regelung des Druckes und der Menge des Wassers vorgenommen werden kann. Über entsprechende Sollwertvorgaben kann eine Regelung auch automatisch erfolgen, und zwar unabhängig von der Art des Textilgutes, jedoch abhängig von der Geschwindigkeit desselben.

Anhand des Mollier-i-x-Diagramms (Figur 3) sind die Vorteile zwischen der Dämpfung und der unmittelbar sich daran anschließenden Wasserbesprühung leicht zu erkennen.

Durch die Beaufschlagung des Textilgutes mit Dampf entsteht eine Erwärmung desselben (Punkte a → c) und gleichzeitig eine Verringerung in der relativen Feuchtigkeit des Porenvolumens im Textilgut 6. In diesem Zustand kann dem Textilgut 6 sehr viel Wasser angeboten werden (Punkte c → d) , bevor der Taupunkt für eine 100%ige Sättigung erreicht ist. Klar zu erkennen ist auch, weshalb ein Besprühen von kaltem Textilgut 6 (Punkte a → b) relativ wirkungslos ist. Eine geringe Wassermenge führt dann bereits zur Tau- und Tropfenbildung, was von der Praxis auch eindeutig bestätigt wird.

Da ein Gewebe bis zu 80 % Porenvolumen besitzt, wird der Effekt der gleichmäßig im Gewebe verteilten Luft und deren Befeuchtung zu einem guten Befeuchtungseffekt, und zwar auch in der zu fixierenden Ware.

Das die Behandlungszone I verlassende Textilgut wird in die nachfolgende Behandlungsstufe II eingeführt, welche bei der Ausführungsform nach Fig. 1 die gleichen Einrichtungen enthält wie die Behandlungsstufe I. Wesentlich ist aber, daß bei beiden Ausführungsformen nach den Figuren 1 und 4 der beheizbare Zylinder 2 spiegelbildlich zu dem beheizbaren Zylinder 1 angeordnet ist, wobei die Spiegelebene mit A-A angedeutet ist. Hierdurch wird erreicht, daß das Textilgut 6 in der Behandlungsstufe I mit seiner linken Seite und in der Behandlungsstufe II mit seiner rechten Seite auf den beheizbaren Zylinder 1 bzw. 2 aufliegt. Hierdurch wird ein gleichmäßiger Warenausfall sichergestellt.

Das die Behandlungsstufe II verlassende Textilgut 6 wird ggf. einer Absaugstation zugeführt, die in Figur 1 mit der Bezugsziffer 9 angedeutet ist.

Die Ausführungsform nach Figur 4 unterscheidet sich von derjenigen nach Figur 1 dadurch, daß lediglich in der Behandlungsstufe I eine Befeuchtungsvorrichtung 8 vorgesehen ist, in welcher das Textilgut 6 einer 100%igen Befeuchtung unterworfen wird. Diese Befeuchtungsvorrichtung 8 besteht aus einem Heißwasser-Trog, wobei die angetriebene Walze 10 den Transport des Textilgutes 6 übernimmt.

Mittels einer Quetschwalze 11 wird überschüssiges Wasser auf ca. 85 % Restfeuchte abgequetscht. Eine der angetriebenen Zubringerwalze 12 nachgeschaltete Tänzereinrichtung 13 sorgt für spannungsarmen Lauf der Ware 6 in die Dekatiermaschine der Behandlungsstufe I.

Durch diese Antriebsmaßnahme wird sichergestellt, daß die durch Heißwasserbehandlung entstehenden gefährlichen Dehnungsmomente in der Ware 6 während des Durchlaufes vermieden werden.

Aufgrund der auf das Textilgut 6 wirkenden hohen Flächendruckkräfte im Bereich des beheizbaren Zylinders 1 ist durch die beidseitige Wärmezufuhr ein so hoher Wärmeübergangswert zu verzeichnen, daß das Textilgut 6 nach Durchgang der Behandlungsstufe I bereits in ihrem Feuchtegehalt von ca. 85 % auf 40 - 48 % abgebaut hat.

Die Verdampfung tritt ein, sobald das Textilgut 6 den Zylinder 1 verläßt.

Eine feinfühlige Tänzereinrichtung 14 tastet die Ware 6 ohne Belastung ab und sorgt für eine automatische Nachregelung des Warentransportes, der von einem Trageband 15 übernommen wird. Von hieraus erfolgt nun ein spannungsarmer Warentransport zur Behandlungsstufe II, wo die rechte Warenseite der Fixierbehandlung unterzogen wird.

## Patentansprüche

1. Verfahren zum kontinuierlichen permanenten Dekatieren und fixieren von bahnförmigem Textilgut (6), wie Gewebe, Gewirke o. dgl., das ganz oder teilweise aus Molle besteht, bei dem das befeuchtete Textilgut (6) über einen drehbar gelagerten, beheizbaren Zylinder (1) mit geschlossener Oberfläche geführt und von einem über Umlenkwalzen (4, 5) geschlungenen, undurchlässigen Druckband (3) gegen einen Teil der Zylinderoberfläche angedrückt wird (Behandlungsstufe I) und anschließend daran über einen weiteren drehbar gelagerten, beheizbaren Zylinder (2) mit geschlossener Oberfläche geführt und von einem über Umlenkwalzen (4, 5) geschlungenen, undurchlässigen Druckband (3) gegen einen Teil der Zylinderoberfläche angedrückt wird (Behandlungsstufe II), dadurch gekennzeichnet, daß das Textilgut (6) in einem feuchtigkeitsbereich von 20-100% befeuchtet wird, daß die Oberflächentemperatur des beheizbaren Zylinders (1 bzw. 2) einer jeden Behandlungsstufe (I bzw. II) größer als 140° C ist und daß das Textilgut (6) in der Behandlungsstufe I auf dem beheizbaren Zylinder (1) mit seiner linken Seite und in der Behandlungsstufe II auf dem beheizbaren Zylinder (2) mit seiner rechten Seite aufliegt.

2. Verfahren nach Anspruch 1, wobei das Textilgut (6) in einem Feuchtigkeitsbereich von 20-35% befeuchtet wird, dadurch gekennzeichnet, daß das Textilgut (6) auch in der Behandlungsstufe II befeuchtet wird.

3. Verfahren nach Anspruch 2, dadurch gekennzeichnet, daß die Feuchtigkeit des Textilgutes (6) sowie die Oberflächentemperatur des beheizbaren Zylinders (1 bzw. 2) in den beiden Behandlungsstufen I bzw. II voneinander unabhängig veränderbar sind.

## Claims

1. A process for the continuous permanent decatizing and fixing of textile materials (6) in web form, such as woven or knitted fabrics or the like, consisting wholly or partially of wool, in which process the wetted textile material (6) is passed over a rotatably mounted heatable cylinder (1) having a closed surface, and is pressed against a part of the cylinder surface (processing stage I) by an impermeable pressure belt (3) wound around reversing rollers (4, 5), and is then passed over another rotatably mounted heatable cylinder (2) having a closed surface and is pressed against part of the cylinder surface (processing stage II) by an impermeable pressure belt (3) wound around reversing rollers (4, 5), characterised in that the textile material (6) is wetted in a wetness range of from 20 to 100%, in that the surface temperature of the heatable cylinder (1; 2) of each processing stage (I; II) is above 140°C and in that the textile material (6) bears by its wrong side against the heatable cylinder (1) in the processing stage I and by its right side against the heatable cylinder (2) in the processing stage II.

2. A process according to claim 1, in which the textile material (6) is wetted in a wetness range of from 20 to 35%, characterised in that the textile material (6) is also wetted in processing stage II.

3. A process according to claim 2, characterised in that the wetness of the textile material (6) and the surface temperature of the heatable cylinder (1; 2) are variable independently of one another in the two processing stages I and II.

## Revendications

1. Procédé de décatissage permanent continu et de fixage d'une matière textile en bandes (6) telles que des tissus, des tricots ou similaires qui est constituée totalement ou partiellement de laine, dans lequel la matière textile (6) humidifiée est guidée sur un cylindre (1) à surface fermée monté rotatif pouvant être chauffé et est pressée contre une partie de la surface du cylindre par une bande presseuse (3) imperméable enroulée sur des tambours de renvoi (4, 5) (étape de traitement I) et est à la suite de cela guidée sur un autre cylindre (2) à surface fermée monté rotatif pouvant être chauffé et pressée contre une partie de la surface du cylindre par une bande presseuse (3) imperméable enroulée sur des cylindres de renvoi (4, 5) (étape de traitement II),
caractérisé en ce que la matière textile (6) est humidifiée dans une plage d'humidité de 20-100 %, que la température superficielle du cylindre (1 respectivement 2) pouvant être chauffé de chacune des étapes de traitement (I respectivement II) est supérieure à 140°C et que la matière textile (6) repose par sa face de gauche sur le cylindre (1) pouvant être chauffé pendant l'étape de traitement I et par sa face de droite sur le cylindre (2) pouvant être chauffé pendant l'étape de traitement II.

2. Procédé selon la revendication 1, la matière textile (6) étant humidifiée dans une plage d'humidité de 20-35 %,
caractérisé en ce que la matière textile (6) est également humidifiée à l'étape de traitement II.

3. Procédé selon la revendication 2,
caractérisé en ce que l'humidité de la matière textile (6) ainsi que la température superficielle du cylindre (1 respectivement 2) pouvant être chauffé sont modifiables indépendamment les unes des autres dans les deux étapes de traitement I respectivement II.
